# EUROPÄISCHE PATENTSCHRIFT

(11) **EP 3 684 957 B1**
(45) Veröffentlichungstag und Bekanntmachung des Hinweises auf die Patenterteilung: **04.10.2023**
(21) Anmeldenummer: 18759887.5
(22) Anmeldetag: 16.08.2018
(51) Int. Cl.: C22C 38/00, C22C 38/02, C22C 38/04, C22C 38/06, C22C 38/20, C22C 38/22, C22C 38/24, C22C 38/26, C22C 38/28, C22C 38/30, C22C 38/32, C22C 38/42, C22C 38/44, C22C 38/46, C22C 38/48, C22C 38/50, C22C 38/52, C22C 38/54, B22F 5/00, C22C 33/02, B22F 3/17

(54) **MARTENSITISCHER STAHL MIT Z-PHASE, PULVER UND BAUTEIL**
MARTENSITIC STEEL WITH Z-PHASE, POWDER AND COMPONENT MADE THEREOF
ACIER MARTENSITIQUE AVEC PHASE Z, POUDRE ET COMPOSANT COMPRENANT CELUI-CI

(30) Priorität: 18.09.2017 DE 102017216461
(43) Veröffentlichungstag der Anmeldung: 29.07.2020
(73) Patentinhaber: Siemens Energy Global GmbH & Co. KG, 81739 München (DE)
(72) Erfinder: NEDDEMEYER, Torsten, 14612 Falkensee (DE); KERN, Torsten-Ulf, 46485 Wesel (DE); KOLK, Karsten, 45481 Mülheim a.d. Ruhr (DE); BUBLITZ, Axel, 13088 Berlin (DE)
(86) Internationale Anmeldenummer: PCT/EP2018/072190
(87) Internationale Veröffentlichungsnummer: WO 2019/052766

(56) Entgegenhaltungen:
- EP-A1- 2 479 293
- JP-A- 2001 192 781
- JP-A- 2001 279 391
- JP-A- 2008 248 385
- JP-A- 2010 144 204
- DANIELSEN H K ET AL: "Behaviour of Z phase in 9-12%Cr steels", ENERGY MATERIALS, MANEY PUBLISHING, LEEDS, GB, Bd. 1, Nr. 1, 1. Januar 2006 (2006-01-01), Seiten 49-57, XP002440821, ISSN: 1748-9237, DOI: 10.1179/174892306X99732
- LIU FANG ET AL: "A new 12% chromium steel strengthened by Z-phase precipitates", SCRIPTA MATERIALIA, Bd. 113, 6. November 2015 (2015-11-06), Seiten 93-96, XP029350515, ISSN: 1359-6462, DOI: 10.1016/J.SCRIPTAMAT.2015.10.030

## Beschreibung

Die Erfindung betrifft einen martensitischen Stahl mit Z-Phase und ein Bauteil daraus.

In Korrelation zu Anwendungsbedingungen werden geschmiedete Rotorscheiben bisher aus verschiedenen Schmiedestählen hergestellt. So wird ein Stahl auf der Basis NiCrMoV für Verdichterscheiben sowie ein Stahl auf der Basis CrMoWVNbN für die Turbinenscheiben verwendet. Ausschlaggebend für die Wahl des Schmiedematerials sind die Anwendungsbedingungen und die Designanforderungen.

Für die Auswahl des Schmiedewerkstoffes gilt es immer ein Gleichgewicht aus Festigkeit und Zähigkeit zu gewährleiten, um die Designanforderungen einzuhalten.

Die Veröffentlichung, H. K. Danielsen und J. Hald (2006), Behaviour of Z phase in 9-12 % Steels, Eneregy Materials, 1:1, Seiten 49-57, untersucht das Verhaltens von 9-12%igen Cr-Stählen, um die Faktoren der Zusammensetzung und des Mikrogefüges zu klären, die die Ausscheidung der Z-Phase in diesen Legierungen steuern.

Der Werkstoff mit der höchsten Einsatztemperatur ist aktuell ein Stahl auf der Basis CrMoWVNbN sowie ein Stahl auf der Basis CrMoCoVB. Beide Werkstoffe sind in der 800-900MPa Festigkeitsklasse für einen Einsatz oberhalb 773K bzw. 823K nicht geeignet.

Für höhere Einsatztemperaturen sind aktuell Nickelwerkstoffe in Diskussion. Nichtsdestotrotz deuten aktuelle Untersuchungen darauf hin, dass Eisenlegierungen bis 873K genutzt werden können.

Leider haben die Bauteile folgende Nachteile, weshalb der Einsatz abzuwägen ist:
- sehr hohe Kosten im Vergleich zur Scheibe aus Stahl,
- neue Bruchmechanikkonzepte müssen entwickelt werden,
- längere Bearbeitungszeiten in der Fertigung.

Es ist daher Aufgabe der Erfindung oben genanntes Problem zu lösen.

Die Aufgabe wird gelöst durch eine Legierung gemäß Anspruch 1 und ein Bauteil Anspruch 2.

In den Unteransprüchen sind weitere vorteilhafte Maßnahmen aufgelistet, die beliebig miteinander kombiniert werden können, um weitere Vorteile zu erzielen.

Durch die Bildung der Z-Phase innerhalb des Nutzungszeitraums des Bauteils wurde die Legierungszusammensetzung martensitischer Stähle bisher begrenzt.

Die erfindungsgemäße Legierung weist zumindest auf in Gew-%:

| | |
|---|---|
| Kohlenstoff (C): | 0,15% - 0,25%, vorzugsweise 0,19% - 0,21%, |
| Silizium (Si): | 0,0% - 0,08%, vorzugsweise 0,0% - 0,06%, |
| Mangan (Mn): | 0,03% - 0,20%, vorzugsweise 0,05% - 0,15%, |
| Chrom (Cr): | 9,5% - 10,5%, vorzugsweise 9,8% - 10,2%, |
| Molybdän (Mo): | 0,4% - 1,0%, vorzugsweise 0,6% - 0,8%, |
| Wolfram (W): | 1,6% - 2,4%, vorzugsweise 1,9% - 2,1%, |
| Kobalt (Co): | 2,5% - 3,5%, vorzugsweise 2,8% - 3,2%, |
| Nickel (Ni): | 0,0% - 0,40%, vorzugsweise 0,0% - 0,20%, |
| Bor (B): | 0,003% - 0,02%, vorzugsweise 0,006% - 0,01%, |
| Stickstoff (N): | 0,0% - 0,40%, vorzugsweise 0,0% - 0,20%, |
| Titan (Ti): | 0,02% - 0,10%, vorzugsweise 0,04% - 0,08%, |
| Vanadium (V): | 0,10% - 0,30%, vorzugsweise 0,15% - 0,25%, |
| Niob (Nb): | 0,02% - 0,08%, vorzugsweise 0,04% - 0,06%, |
| Kupfer (Cu): | 1,20% - 2,10%, vorzugsweise 1,65% - 1,85%, |
| Aluminium (Al): | 0,003% - 0,06%, insbesondere 0,005% - 0,04%, |
| Rest Eisen (Fe). | |

Durch neue Konzepte kann die Grenze verschoben werden:
a) Verschiebung der Bildung der Z-Phase in Richtung 200.000h,
b) Bildung der Z-Phase vor Beginn des Nutzungszeitraums des späteren GT-Schmiedebauteils.

In Folge dessen ändern sich die mechanischen Eigenschaften über den Nutzungszeitraum durch die Ausbildung der Z-Phase nicht mehr. Stattdessen sind die Kennwerte durch die Ausbildung der Z-Phase sehr viel konstanter. Eine Auslegung der Bauteile ist möglich.

Ein vorteilhaftes Ausführungsbeispiel lautet in Gew.-%:
Kohlenstoff (C): 0,20%,
Silizium (Si): 0,06%,
Mangan (Mn): 0,10%,
Chrom (Cr): 10%,
Molybdän (Mo): 0,7%,
Wolfram (W): 2,0%,
Kobalt (Co): 3,0%,
Nickel (Ni): 0,0%,
Bor (B): 0,010%,
Stickstoff (N): 0,0%,
Titan (Ti): 0,05%,
Vanadium (V): 0,20%,
Niob (Nb): 0,05%,
Kupfer (Cu): 1,75%,
Aluminium (Al): 0,02%,
Rest Eisen (Fe).

Neben der Anwendung als Schmiedescheibe in der Gasturbine sind weitere Anwendungen denkbar, wie z.B. Gasturbinenverdichterschaufeln, Dampfturbinenschaufel oder als Dampfturbinenschmiedeteil.

Die Vorteile sind:
- Erweiterung des Einsatzbereiches "preiswerter" Eisenbasislegierungen im Vergleich zu "teuren Nickelbasiswerkstoffen",
- schnellere Bearbeitbarkeit der Rotorbauteile auf Eisenbasis (9% - 11% Cr) im Vergleich zu Nickelbasiswerkstoffen,
- Erfahrungen aus der Konstruktion, Fertigung und Herstellung der hochlegierten Eisenbasislegierungen können größtenteils übernommen werden; Das hilft z.B. bei allen probabilistischen Ansätzen (z.B. Bruchmechanik => minimiertes Risiko),
- Anwendungstemperatur kann erhöht werden und ermöglicht daher Leistungs- und Performancesteigerung der Maschine, ohne dass externe Kühlung notwendig ist.

## Patentansprüche

1. Legierung,
aufweisend in Gew-%:
| | |
|---|---|
| Kohlenstoff (C): | 0,15% - 0,25%, |
| Silizium (Si): | 0,0% - 0,08%, |
| Mangan (Mn): | 0,03% - 0,20%, |
| Chrom (Cr): | 9,5% - 10,5%, |
| Molybdän (Mo): | 0,4% - 1,0%, |
| Wolfram (W): | 1,6% - 2,4%, |
| Kobalt (Co): | 2,5% - 3,5%, |
| Nickel (Ni): | 0,0% - 0,40%, |
| Bor (B): | 0,003% - 0,02%, |
| Stickstoff (N): | 0,0% - 0,40%, |
| Titan (Ti): | 0,02% - 0,10%, |
| Vanadium (V): | 0,10% - 0,30%, |
| Niob (Nb): | 0,02% - 0,08%, |
| Kupfer (Cu): | 1,20% - 2,10%, |
| Aluminium (Al): | 0,003% - 0,06%, |
Rest Eisen (Fe).

2. Bauteil,
aufweisend eine Legierung nach Anspruch 1.

3. Legierung oder Bauteil nach einem oder beiden der Ansprüche 1 oder 2,
enthaltend 0,2 Gew.-% Kohlenstoff (C).

4. Legierung oder Bauteil nach einem oder mehreren der vorherigen Ansprüche,
enthaltend 0,06 Gew.-% Silizium (Si).

5. Legierung oder Bauteil nach einem oder mehreren der vorherigen Ansprüche,
enthaltend 0,1 Gew.-% Mangan (Mn).

6. Legierung oder Bauteil nach einem oder mehreren der vorherigen Ansprüche,
enthaltend 10,00 Gew.-% Chrom (Cr).

7. Legierung oder Bauteil nach einem oder mehreren der vorherigen Ansprüche,
enthaltend 0,7 Gew.-% Molybdän (Mo).

8. Legierung oder Bauteil nach einem oder mehreren der vorherigen Ansprüche,
enthaltend 2,0 Gew.-% Wolfram (W).

9. Legierung oder Bauteil nach einem oder mehreren der vorherigen Ansprüche,
enthaltend 3,0 Gew.-% Kobalt (Co).

10. Legierung oder Bauteil nach einem oder mehreren der vorherigen Ansprüche,
enthaltend 0,0 Gew.-% Nickel (Ni), bis auf Verunreinigungslevel.

11. Legierung oder Bauteil nach einem oder mehreren der vorherigen Ansprüche,
enthaltend 0,010 Gew.-% Bor (B).

12. Legierung oder Bauteil nach einem oder mehreren der vorherigen Ansprüche,
enthaltend 0,0 Gew.-% Stickstoff (N), bis auf Verunreinigungslevel.

13. Legierung oder Bauteil nach einem oder mehreren der vorherigen Ansprüche,
enthaltend 0,05 Gew.-% Titan (Ti).

14. Legierung oder Bauteil nach einem oder mehreren der vorherigen Ansprüche,
enthaltend 0,20 Gew.-% Vanadium (V).

15. Legierung oder Bauteil nach einem oder mehreren der vorherigen Ansprüche,
enthaltend 0,05 Gew.-% Niob (Nb).

16. Legierung oder Bauteil nach einem oder mehreren der vorherigen Ansprüche,
enthaltend 1,75 Gew.-% Kupfer (Cu).

17. Legierung oder Bauteil nach einem oder mehreren der vorherigen Ansprüche,
enthaltend 0,02 Gew.-% Aluminium (Al).

## Claims

1. Alloy
comprising in % by weight:
| | |
|---|---|
| carbon (C): | 0.15% - 0.25%, |
| silicon (Si): | 0.0% - 0.08%, |
| manganese (Mn): | 0.03% - 0.20%, |
| chromium (Cr): | 9.50 - 10.5%, |
| molybdenum (Mo): | 0.4% - 1.0%, |
| tungsten (W): | 1.6% - 2.4%, |
| cobalt (Co): | 2.5% - 3.5%, |
| nickel (Ni): | 0.0% - 0.40%, |
| boron (B): | 0.003% - 0.02%, |
| nitrogen (N): | 0.0% - 0.40%, |
| titanium (Ti): | 0.02% - 0.10%, |
| vanadium (V): | 0.10% - 0.30%, |
| niobium (Nb): | 0.02% - 0.08%, |
| copper (Cu): | 1.20% - 2.10%, |
| aluminium (Al): | 0.003% - 0.06%, |
balance iron (Fe).

2. Component
comprising an alloy according to Claim 1.

3. Alloy or component according to one or both of Claims 1 and 2
containing 0.2% by weight of carbon (C).

4. Alloy or component according to one or more of the preceding claims
containing 0.06% by weight of silicon (Si).

5. Alloy or component according to one or more of the preceding claims
containing 0.1% by weight of manganese (Mn).

6. Alloy or component according to one or more of the preceding claims
containing 10.00% by weight of chromium (Cr).

7. Alloy or component according to one or more of the preceding claims
containing 0.7% by weight of molybdenum (Mo).

8. Alloy or component according to one or more of the preceding claims
containing 2.0% by weight of tungsten (W).

9. Alloy or component according to one or more of the preceding claims
containing 3.0% by weight of cobalt (Co).

10. Alloy or component according to one or more of the preceding claims
containing 0.0% by weight of nickel (Ni) except for contamination level.

11. Alloy or component according to one or more of the preceding claims
containing 0.010% by weight of boron (B).

12. Alloy or component according to one or more of the preceding claims
containing 0.0% by weight of nitrogen (N) except for contamination level.

13. Alloy or component according to one or more of the preceding claims
containing 0.05% by weight of titanium (Ti).

14. Alloy or component according to one or more of the preceding claims
containing 0.20% by weight of vanadium (V).

15. Alloy or component according to one or more of the preceding claims
containing 0.05% by weight of niobium (Nb).

16. Alloy or component according to one or more of the preceding claims
containing 1.75% by weight of copper (Cu).

17. Alloy or component according to one or more of the preceding claims
containing 0.02% by weight of aluminium (Al).

## Revendications

1. Alliage
comportant en % en poids :
| | |
|---|---|
| Carbone (C) : | de 0,15% à 0,25% |
| Silicium (So) : | de 0,0% à 0,08% |
| Manganèse (Mn) : | de 0,03% à 0,20% |
| Chrome (Cr) : | de 9,5% à 10,5% |
| Molybdène (Mo) : | de 0,4% à 1,0% |
| Tungstène (W) : | de 1,6% à 2,4% |
| Cobalt (Co) : | de 2,5% à 3,5% |
| Nickel (Ni) : | de 0,0% à 0,40% |
| Bore (B) : | de 0,003% à 0,02% |
| Azote (N) : | de 0,0% à 0,40% |
| Titane (Ti) : | de 0,02% à 0,10% |
| Vanadium (V) : | de 0,10% à 0,30% |
| Niobium (Nb) : | de 0,02% à 0,08% |
| Cuivre (Cu) : | de 1,20% à 2,10% |
| Aluminium (Al) : | de 0,003% à 0,06% |
le reste étant du fer (Fe)

2. Pièce,
comportant un alliage suivant la revendication 1.

3. Alliage ou pièce suivant l'une ou les deux revendications 1 ou 2,
contenant 0,2% en poids de carbone (C).

4. Alliage ou pièce suivant l'une ou plusieurs des revendications précédentes,
contenant 0,06% en poids de silicium (Si).

5. Alliage ou pièce suivant l'une ou plusieurs des revendications précédentes,
contenant 0,1% en poids de manganèse (Mn).

6. Alliage ou pièce suivant l'une ou plusieurs des revendications précédentes,
contenant 10,00% en poids de chrome (Cr).

7. Alliage ou pièce suivant l'une ou plusieurs des revendications précédentes,
contenant 0,7% en poids de molybdène(Mo).

8. Alliage ou pièce suivant l'une ou plusieurs des revendications précédentes,
contenant 2,0% en poids de tungstène (W).

9. Alliage ou pièce suivant l'une ou plusieurs des revendications précédentes,
contenant 3,0% en poids de cobalt (Co).

10. Alliage ou pièce suivant l'une ou plusieurs des revendications précédentes,
contenant de 0,0% en poids de nickel (Ni) jusqu'à un niveau d'impureté.

11. Alliage ou pièce suivant l'une ou plusieurs des revendications précédentes,
contenant 0,010% en poids de bore (B).

12. Alliage ou pièce suivant l'une ou plusieurs des revendications précédentes,
contenant de 0,0% en poids d'azote (N) jusqu'à un niveau d'impureté.

13. Alliage ou pièce suivant l'une ou plusieurs des revendications précédentes,
contenant 0,05% en poids de titane (Ti).

14. Alliage ou pièce suivant l'une ou plusieurs des revendications précédentes,
contenant 0,20% en poids de vanadium (V).

15. Alliage ou pièce suivant l'une ou plusieurs des revendications précédentes,
contenant 0,05% en poids de niobium (Nb).

16. Alliage ou pièce suivant l'une ou plusieurs des revendications précédentes,
contenant 1,75% en poids de cuivre (Cu).

17. Alliage ou pièce suivant l'une ou plusieurs des revendications précédentes,
contenant 0,02% en poids d'aluminium (Al).
